# EUROPÄISCHE PATENTSCHRIFT

(11) **EP 0 195 453 B1**
(45) Veröffentlichungstag und Bekanntmachung des Hinweises auf die Patenterteilung: **17.08.1988**
(21) Anmeldenummer: 86103834.7
(22) Anmeldetag: 20.03.1986
(51) Int. Cl.: B63B 35/82, B63H 9/10

(54) **Gabelbaum für Segelbretter**
Wishbone for a sail board
Wishbone pour planche à voile

(30) Priorität: 22.03.1985 DE 3510294
(43) Veröffentlichungstag der Anmeldung: 24.09.1986
(73) Patentinhaber: Deutsche Forschungsanstalt für Luft- und Raumfahrt e.V., 53175 Bonn (DE)
(72) Erfinder: Pabsch, Arno, D-3300 Braunschweig (DE)
(74) Vertreter: Gralfs, Harro, Dipl.-Ing. Patentanwalt

(56) Entgegenhaltungen:
- US-A- 4 029 172

## Beschreibung

Die Erfindung bezieht sich auf einen Gabelbaum für Segelbretter nach dem Oberbegriff des Patentanspruches 1.

Es ist bekannt, daß das Profil des Segels eines Segelbrettes entscheidend von der Steifigkeit des Gabelbaumes abhängt. Schon geringe Längenänderungen des Gabelbaums unter der Belastung durch das Segel und die Haltekraft führen zu erheblichen Änderungen des Segelprofils und damit zu einer Verschlechterung des mit dem Segel erreichbaren Vortriebs.

Die Entwicklung bei Gabelbäumen geht daher in den letzten Jahren zu immer steiferen Gabelbäumen. Andererseits wird von Gabelbäumen ein möglichst geringes Gewicht verlangt.

Um zu einer hohen Steifigkeit bei geringem Gewicht zu kommen, werden hochsteife Gabelbäume aus hochfesten Aluminiumrohren hergestellt. Dabei werden die aus den Rohren gebogenen Gabelholme jeweils über Steckverbindungen mit den Gabelbaumendstücken verbunden.

Der erreichbaren Steifigkeit bei Verwendung von hochfesten Aluminiumrohren sind vom Mate_{"} rial und Gewicht her Grenzen gesetzt.

Bei einem Gabelbaum der gattungsgemäßen Art (DE-U-82 00 406) sind auf entsprechend dem Radius der Holme des Gabelbaumes vorgeformten Rohren ein oder mehrere geflochtene, gestrickte oder gewebte Schläuche aus kunstharzgebundenen Kohlenstoffasern, Aramid- oder Glasfasern vorgesehen. Bei derartig ausgebildeten Gabelbäumen läßt sich nur eine sehr geringe Steifigkeit erzielen.

Es sind weiter Verbundmästen bekannt (DE-A-2061921), bei denen auf einem Innenmast aus einem Schaumstoff ein Außenmantel aus einem kunstharzgebundenen Fasergewebe ausgebildet ist. Der Außenmantel wird dabei zur Erzielung einer Vorspannung unter radialer Komprimierung des Innenmastes ausgehärtet. Es ist dabei weiter bekannt, zwischen dem Innenmast aus Schaumstoff und dem Außenmantel sich über die Gesamthöhe des Mastes erstreckende Verstärkungselemente aus Kohlenstoffasern, Glaswolle oder dergleichen vorzusehen, die mit Kunstharz gebunden sein können.

Der Erfindung liegt die Aufgabe zugrunde, einen Gabelbaum für Segelbretter nach dem Oberbegriff des Patentanspruches 1 so zu verbessern, daß sich bei gleichem oder geringerem Gewicht größere Steifigkeiten erreichen lassen.

Diese Aufgabe wird gemäß der Erfindung ausgehend von einem Gabelbaum nach dem Oberbegriff des Patentanspruches 1 gelöst durch die in dessen kennzeichnendem Teil herausgestellten Merkmale.

Zweckmäßige Ausgestaltungen sind Gegenstand der abhängigen Ansprüche.

Gabelbäume gemäß der Erfindung zeichnen sich nicht nur durch eine höhere Steifigkeit aus als sie bisher erreichbar war. Es lassen sich darüber hinaus auch Gewichte für den Gabelbaum erreichen, die um ein Drittel unter den Gewichten der besten derzeit bekannten Gabelbäume liegen. Es lassen sich Steifigkeitszahlen, definiert als Prüflast geteilt durch Masse x Verkürzung, erzielen, die nahezu doppelt so groß sind wie bei diesen.

Die-Erfindung ist in der Zeichnung beispielsweise veranschaulicht und im nachstehenden im einzelnen anhand der Zeichnung beschrieben.
Fig. 1 zeigt in Draufsicht einen Gabelbaum.
Fig. 2 zeigt einen Schnitt längs der Linie 11-11 in Fig. 1. durch einen Gabelholm.
Fig. 3 zeigt in vergrößertem Maßstab in Draufsicht die Ausbildung des Gabelbaums im Bereich des vorderen Gabelbaumendstückes, teilweise horizontal geschnitten.
Fig. 4 zeigt in vergrößertem Maßstab in Draufsicht eine Ausführungsform des hinteren Gabelbaumendstückes in der unteren Hälfte teilweise horizontal geschnitten.
Fig. 5 und 6 zeigen im Schnitt längs der Linie II-11 in Fig. 1 zwei weitere Ausgestaltungen des Querschnitts der Gabelholme.

Der in Fig. 1 in Draufsicht dargestellte Gabelbaum 2 weist zwei Holme 4, 6 und an den Enden des Gabelbaums jeweils Gabelbaumendstücke auf, und zwar das vordere Gabelbaumendstück 8 und das hintere Gabelbaumendstück 10, wobei im vorderen Gabelbaumendstück in üblicher Weise senkrechte Tampenbohrungen vorgesehen sind, während am hinteren Endstück eine Segelspannrolle mit horizontaler oder vertikaler Drehachse angeordnet ist.

Wie in Fig. 2 dargestellt, weisen die Holme jeweils einen profilierten Kern 12 aus einem Hartschaum auf. Vorzugsweise wird Polystyrolschaum verwendet, da dieser nur in vernachlässigbarem Umfang Feuchtigkeit aufnimmt.

Der Schaumstoff kern 12 ist an zwei gegenüberliegenden Seiten, die der Innen- und der Außenseite der Holme entsprechen, mit ebenen Flächen 15 versehen, die hier die Böden von Nuten 14 bilden. Die Flächen 15 verlaufen im wesentlichen parallel zueinander und zur Biegeachse X des Gabelholms. Die beiden übrigen Seitenflächen 16, 18, die auf der Oberseite bzw. der Unterseite des Gabelbaums liegen bzw. sich an die ebenen Flächen anschließen, können eben, aber auch nach außen gewölbt ausgebildet sein. Bei der Querschnittsform nach Fig. 2 erfolgt der Übergang an den Ecken über Übergangsradien 17, ebenso wie die flachen Nuten 14 an ihren seitlichen Rändern 19 im Querschnitt mit Übergangsradien-ausgebildet sein können.

Bei den Ausführungsformen nach den Fig. 5 und 6 sind die Querschnitte der Gabelholme oval - Fig. 5. - bzw. rund - Fig. 6. Die ebenen Flächen 15' bzw. 15" gehen hier direkt in die gekrümmten Bereiche 16', 18' bzw. 16", 18" über, wie aus Fig. 5 links oben ersichtlich.

Die Hartschaumkerne 12 werden vorzugsweise aus einem Rohling, der beispielsweise aus einer Platte geschnitten sein kann, durch Fräsen oder. Schleifen in ihre Form gebracht. Der Kern braucht sich nicht einstückig über die ganze Länge des Holms zu erstrecken. Es können vielmehr kürzere Abschnitte auch durch stirnseitige Verklebung auf die notwendige Länge gebracht werden.

Der profilierte Schaumstoffkern trägt auf seiner Oberfläche eine innere bzw. erste Schicht 20 aus kunstharzgebundenem Fasergeflecht mit sich unter einem Winkel zwischen 30° und 60°, vorzugsweise einem Winkel von etwa 45°, zur Längserstreckung der Holme kreuzenden Fasersträngen. Es wird hierfür vorzugsweise ein üblicher Gewebeschlauch mit sich auf dem Kern etwa unter 45° kreuzenden Fasersträngen verwendet werden. Es können aber auch Gewebestreifen verwendet werden, die beispielsweise unter 45° zu Kette und Schuß geschnitten sind. Solche Streifen werden um den Schaumstoffkern so herumgelegt, daß sie sich mit ihren freien Längskanten überlappen. Diese Überlappung kann beispielsweise im Bereich einer der Flächen 16, 16', 16" oder 18, 18', 18" des Kerns erfolgen. Eine solche Schicht braucht sich gleichfalls nicht einstückig über die gesamte Länge zu erstrecken. Es können vielmehr einzelne Abschnitte aneinandergrenzend aufgebracht werden. Die innere Schicht 20 gibt dem Gabelbaum Torsionsfestigkeit. Das Fasergeflecht dieser Schicht besteht vorzugsweise aus Kohlenstoffasern.

Auf der inneren Schicht 20, 20', 20" aufliegend sind im Bereich der sich gegenüberliegenden ebenen Flächen 15, 15', 15" unidirektionale Faserstränge 22, 22', 22" vorgesehen, die sich in Längsrichtung des Holmes erstrecken. Als Fasern werden Kohlenstoffasern verwendet. Zweckmäßig werden die unidirektionalen Faserstränge in Form von vorher ausgehärteten Streifen aus kunstharzgebundenen unidirektionalen Kohlenstoffasern aufgebracht. Es erübrigen sich dann besondere Spannmittel für diese Stränge, mit denen diese während der Aushärtung des Kunstharzes sonst gestreckt und parallel zueinander gehalten werden müßten, um die Festigkeit beeinträchtigende Ondulationen zu vermeiden. Die ausgehärteten Streifen aus unidirektionalen Fasersträngen 22 können, wie in Fig. 2 dargestellt, im Querschnitt im wesentlichen rechteckförmig ausgebildet sein. Sie können auf ihrer Außenseite 23 aber auch entsprechend der Querschnittsform des Gabelholms gekrümmt sein, wie bei den Ausführungsformen nach den Fig. 5 und 6. Dort sind diese Streifen 22' bzw. 22" im Querschnitt als Kreisabschnitt mit einer Höhe h ausgebildet.

Über die ganze Länge der Holme ist dann weiter eine Außenschicht 24 aus einem kunstharzgebundenen Fasergeflecht als Überzug vorgesehen. Hierfür wird vorzugsweise ein Geflechtschlauch verwendet, der sich beim Aufbringen leicht gleichmäßig strecken läßt, eine gleichmäßige Oberfläche ergibt und gleichzeitig die Innenschicht 20 und die unidirektionalen Faserstränge 22 während des Tränkens mit Kunstharz und während des Aushärtens des Kunstharzes unter Vorspannung in Anlage aneinander und am Kern hält.

Die Außenschicht 24 sollte aus Polyester- oder Polyamidfasern bestehen, die dem Gabelbaum im Gebrauch gute Griffeigenschaften geben. Zur Hautschonung und zur Erzielung einer hohen Rutschfestigkeit kann eine dünne Schaumbeschichtung vorgesehen werden. Falls das Material der Außenschicht UV-empfindlich sein sollte, wie dies bei Aramidfasern der Fall ist, sollte eine lichtundurchlässige pigmentierte Beschichtung vorgesehen werden. Für die Außenschicht kann auch Glasfasergewebe verwendet werden.

Die Holmprofile, wie sie im vorstehenden unter Bezug auf Fig. 2 beschrieben sind, können nach den Tränken der Innenschicht 20 mit Kunstharz und Auflegen der vorher ausgehärteten Streifen aus kunstharzgebundenen unidirektionalen Fasersträngen 22 zum Aushärten auf entsprechend der Krümmung des Gabelbaumholmes gekrümmten Ablageflächen abgelegt werden. Durch die im wesentlichen ebenen Außenseiten des Profiles nach Fig. 2, die parallel zur Biegeachse X des Profils liegen, brauchen für die Halterung des Profiles auf der Formlehre keine besonderen Vorkehrungen getroffen zu werden. Es genügt im allgemeinen, wenn an den Enden der Holme Mittel vorgesehen sind, mit denen sie in Anlage an den Auflageflächen gehalten werden. Gegebenenfalls können Längsführungen für die Profile in Form von Anlagekanten oder dergleichen zweckmäßig sein, insbesondere für die Querschnittsformen nach den Fig. 5 und 6. Auf die nach den Aushärten des Kunstharzes formstabilen Gabelholme wird die Außenschicht 24 aufgezogen und mit Kunstharz getränkt. Zum Härten dieses Kunstharzes kann der Holm dann frei aufgehängt werden. Die Außenschicht kann auch nass in nass aufgebracht werden, also unmittelbar nach der Innenschicht und den unidirektionalen Streifen getränkt werden.

Die Gabelholme werden in der Länge vorzugsweise mit einem gewissen Übermaß hergestellt, so daß sie durch Abtrennen der Endstücke dann auf ihr endgültiges Maß gebracht werden können. Sofern eine Zerlegbarkeit des Gabelbaums gefordert wird, können an den Enden der Gabelholme Buchsen, gegebenenfalls mit Führungskeilen oder Führungsnuten, einlaminiert werden. Zu diesem Zweck können beispielsweise entsprechend vorbereitete Endstücke stumpf gegen die Enden des Hartschaumkernes geklebt werden. Die Buchsen können dabei außen mit Hartschaum entsprechend dem Profil des Kerns des Holmes umschäumt sein, wobei innerhalb des Endstückes auch eine Profiländerung möglich ist. Beispielsweise kann von dem in grober Annäherung quadratischen Querschnitt des Holmprofiles nach Fig. 2 in einen runden oder ovalen Querschnitt an den Enden des Holmes übergegangen werden. Die Innen- und Außenschicht sowie die unidirektionalen Stränge bzw. Streifen 22 werden dabei zweckmäßig bis über das Ende eines solchen Endstückes hinausgeführt und nach dem Aushärten abgeschnitten.

In der beschriebenen Weise mit Buchsen an den Enden konfektionierte Holmprofile können beispielsweise mit bekannten hochfesten Gabelbaumendstücken aus Metall, insbesondere Aluminium, kombiniert werden. Es können aber auch Gabelbaumendstücke verwendet werden, die in ähnlicher Weise aufgebaut sind wie die Holmprofile. Weiter können die Holmprofile mit den Gabelbaumendstücken starr verbunden werden.

Das vordere Ende eines einstückigen Gabelbaums ist in Fig. 3 dargestellt. Die Holme 4, 6 enden bei dieser Ausführungsform in einer Endfläche 26, bis zu der sich die Innenschicht 20, die unidirektionalen Stränge 22 und die Außenschicht 24 erstrecken, wie aus der oberen Hälfte in Fig. 3 erkennbar, die einen teilweisen Horizontalschnitt wiedergibt. Das Gabelbaumendstück 28 ist hier ein Hartschaumformstück, das im Querschnitt beispielsweise das gleiche Profil haben kann, wie die beiden Holme, die über das Gabelbaumendstück verbunden werden. Das Gabelbaumendstück ist wie die Holme mit einer inneren Schicht 30 aus einem kunstharzgebundenen Fasergewebe oder -geflecht, vorzugsweise aus Kohlenstoffasern, umschlossen. In Bohrungen des Schaumkernes sind in üblicher Anordnung senkrechte Tampenführungsrohre 32 aus einem Kunststoffverbundwerkstoff angeordnet, die durch die Innenschicht 30 gehalten werden. Ein so vorbereitetes Gabelbaumendstück 28 wird stumpf gegen die Endflächen 26 der beiden Gabelbaumholme 4 und 6 geklebt. Zur Vermeidung von Aufdickungen können die Gabelbaumholme zur Anschäftung der Gabelbaumendstücke mittels Anschleifen einer Schräge 34 an den Enden der unidirektionalen Stränge 22 vorbereitet werden. Nach dem Ankleben der Gabelbaumendstücke 28 an die Holme werden dann auf der Innen- und der Außenseite der Gabelbaumendstücke imprägnierte unidirektionale Streifen 36 mehrschichtig aufgelegt, die entsprechend der Anschärfung der unidirektionalen Streifen der Holme abgestuft sind und so eine absatzfreie Schäftung mit den unidirektionalen Streifen der Holme ermöglichen. Die unidirektionalen Streifen können nach der Montage durch Fadenwicklungen in ihrer Lage gehalten werden.

Auf die so vormontierten Gabelbaumendstücke wird dann die Außenschicht 38 aufgebracht. Diese Außenschicht kann ein Geflechtschlauch sein, der sich wenigstens bis über die Schäftung der unidirektionalen Streifen über die Gabelbaumholme erstreckt. Es ist aber auch möglich, als Außenschicht eine unter einem Winkel zwischen 30° und 60°, vorzugsweise einem Winkel von etwa 45°, um die Enden der Holme und das Gabelbaumendstück herumgewickelte Binde als Außenschicht aufzubringen. Eine solche Binde 40 ist in Fig. 3 in der unteren Hälfte angedeutet. Wie dort gestrichelt dargestellt, können erforderlichenfalls auch zwei Binden mit entgegengesetzter Steigung übereinander aufgebracht werden. Im Bereich der Tampenführungsrohre 32 werden nach dem Aushärten dann in der Außenschicht entsprechende Durchbrüche vorgesehen.

In gleicher Weise wie das vordere Gabelbaumendstück läßt sich auch das hintere Gabelbaumendstück fest mit den Holmen verbinden.

Eine lösbare Verbindung zwischen den Holmen und den Gabelbaumendstücken ist in Fig. 4 in Verbindung mit einem hinteren Gabelbaumendstück 46 dargestellt. Wie bereits oben beschrieben, sind hierbei in die Enden der Gabelbaumholme 4, 6 Buchsen 47 eingesetzt, über die die Innenschicht 20, die unidirektionalen Stränge 22 und die Außenschicht 24 bis zur Stirnfläche 44 am Ende der Holme 4, 6 geführt sind. Das hier dargestellte hintere Gabelbaumendstück 46 ist wiederum ein Profilteil aus einem Hartschaum, wobei das Profil wiederum entsprechend dem nach Fig. 2, oder 6 ausgebildet sein kann. In den Schenkelenden des Gabelbaumendstückes 46 ist ein Kupplungsrohr 48 gehaltert. Dies kann beispielsweise über ein formstabiles Formstück geschehen, in das das Kupplungsrohr 48 eingesetzt ist und das beispielsweise mit seinem Ende stumpf gegen das Hartschaumformstück angeklebt sein kann, das in diesem Falle beispielsweise im Bereich des inneren Endes 50 des Kupplungsrohres 48 enden kann. Das Gabelbaumendstück 46 mit den das Kupplungsrohr 48 haltenden Ansätzen ist wiederum mit einer Innenschicht 20, vorzugsweise aus Kohlenstoffasern, überzogen. Es sind ferner auf der Außenseite und hier in jedem Fall auch auf der Innenseite unidirektionale Streifen 52, 54 vorgesehen. Außen ist dann wiederum eine Außenschicht 24 aufgebracht die ein Geflecht- oder Gewebeschlauch sein kann, aber auch wiederum eine Binde sein kann.

Bei der Ausführungsform nach Fig. 4 sind zwei Segelspannrollen 58 mit horizontaler Achse dargestellt, die auf einem Achsbolzen 60 gelagert sind, der durch Rohre in Bohrungen 62 hindurchsteckbar ist, die miteinander fluchtend im Bereich der Schenkel der Gabelbaumendstücke 46 angeordnet sind. Diese Rohre können die Kupplungsrohre durchdringen und damit zu deren Halterung beitragen. Zur besseren Führung des Trimmtampens sind die Segelspannrollen durch den Steg 64 getrennt, der durch die Bandage 87 zur Stützung des Bolzens 60 beiträgt.

Es ist auch möglich, ein Führungsrohr 66 für die Halterung einer Segelspannrolle mit senkrechter Achse im Bereich des Schaumstoffkernes vorzusehen, wie dies in Fig. 4 gestrichelt dargestellt ist. Ein solches Führungsrohr 66 kann radial abgestützt werden über eine Fadenwicklung 68, die um die Enden des Führungsrohres 66 herumgelegt und über den äußeren Umfang des Gabelbaumendstückes über die unidirektionale Lage geführt ist. Eine solche Fadenwicklung 68 sollte zweckmäßig unterhalb der Außenschicht 24 angebracht sein. Bei dieser Anordnung der Segelspannrollen 59 würden diese gegenüberliegend auf dem Achsbolzen 61 außen montiert sein.

Führungsrohre für die Befestigung der Achsbolzen der Segelspannrollen können in der beschriebenen Weise selbstverständlich auch bei einstückiger Ausführung des Gabelbaumes vorgesehen werden.

Gabelbäume gemäß der Erfindung zeichnen sich außer durch eine überragende Steifigkeit durch ein sehr geringes Gewicht aus. Ein Gabelbaum mit einer Länge von 2,3 m läßt sich beispielsweise mit einem Gewicht von etwa 1 kg bei einstückiger Ausführung herstellen.

Nach der deutschen Norm DIN 7879 muß ein Gabelbaum eine Bruchlast von 1000 N erreichen. Hochleistungsgabelbäume aus Aluminium sind auf eine Bruchlast von 2000 N dimensioniert. Daraus ergibt sich für einen Gabelbaum von 2 m Länge oder Spannweite ein maximales Biegemoment von 600 Nm.

Gabelbäume nach den Fig. 5 und 6 wurden zur Erreichung der genannten Werte wie folgt dimensioniert.

Für einen Gabelbaumholm mit einem ovalen Holmquerschnitt nach Fig. 5 wurden die Außenabmessungen A = 36 mm und B = 30 mm gewählt. An den beiden Enden mit dem kleineren Krümmungsradius sind zueinander parallele ebene Flächen 15' ausgebildet. Für die auf diesen Flächen aufzubringenden Streifen 22' aus vorher ausgehärteten kunstharzgebundenen unidirektionalen Kohlenstoffasern wurde ein Querschnitt in Form eines Kreisabschnittes gewählt mit einer Höhe h = 3 mm. Damit ergab sich für die beiden Streifen 22' eine Querschnittsfläche von etwa 30 mm2. Die Streifen 22' wurden hergestellt aus einem Gurt aus Kohlenstoffasern vom Typ T 800 H 12000 40 B der Firma Torayka, Japan. Die Gurte wurden mit Epoxydharz mit 60 Vol. % Harz und 40 Vol. % Härter getränkt und in der angegebenen Querschnittsform ausgehärtet.

Auf den Kern 12' aus Polystyrolschaum mit 35 kg/m³ Raumgewicht wurde ein Kohlenstoffaserflechtschlauch vom Typ KB 400 S/Sigri der Firma Sigri Elektrographit in Meitingen, BRD, als innere Schicht 20' aufgezogen und mit Epoxydharz in einer Mischung von 50 Vol.% Harz und 50 Vol. % Härter getränkt. Auf diesen Faserschlauch wurden die vorausgehärteten Streifen 22' aufgelegt und als Außenschicht 24' wurde ein Kohlenstoffaserflechtschlauch aufgezogen, für den der gleiche Typ verwendet wurde wie für die innere Schicht 20'. Dieser äußere Flechtschlauch wurde mit Epoxydharz mit 40 Vol. % Harz und 60 Vol. % Härter getränkt.

Nach dem Aushärten des Harzes hatte der für die Messung gerade ausgebildete Gabelbaumholm eine Biegesteifigkeit von 119 x 10⁷ N mm² und ein maximales Biegemoment Mₛₘₐₓ von 600 Nm um die Biegeachse X-X. Das Holmgewicht betrug je Meter 194 g.

Für einen Gabelbaumholm mit rundem Querschnitt nach Fig. 6 wurde ein Enddurchmesser C von 33 mm gewählt. Für die Streifen 22" aus unidirektionalen Kohlestoffasern wurde als Querschnitt ein Kreisabschnitt mit einer Höhe von 4,3 mm gewählt, das entspricht einer Querschnittsfläche von etwa 50 mm². Für die beiden Flechtschläuche und die beiden Streifen 22' wurden die gleichen Typen verwendet wie beim Gabelbaumholm nach Fig. 5. Diese wurden auch in gleicher Weise vorbereitet und aufgebracht wie bei der Herstellung des Gabelbaums nach Fig. 5. Es wurde die gleiche Biegesteifigkeit von 119 x 10⁷ und ein maximales Biegemoment Mₛₘₐₓ = 600 Nm um die Biegeachse X-X erreicht. Das Holmgewicht betrug dabei je Meter 254 g.

## Patentansprüche

1. Gabelbaum für Segelbretter, bei dem die Holme einen Kern aufweisen, der mit mehreren Schichten aus einem kunstharzgebundenen Fasergeflecht oder -gewebe mit unter einem Winkel zwischen 30° und 60° zur Längserstreckung der Holme kreuzenden Fasersträngen umschlossen ist, und die Holme über Gabelbaumendstücke verbunden sind, dadurch gekennzeichnet, daß der Kern (12) der Holme (4, 6) aus einem Hartschaum besteht und auf der dem Segel zugewandten Innenseite und der davon abgewandten Außenseite der Holme im wesentlichen ebene Flächen (15) aufweist, die sich über einen wesentlichen Teil der Kernhöhe erstrecken, daß auf diesen ebenen Flächen (15) auf einer ersten Schicht (20) aus kunstharzgebundenem Fasergeflecht oder -gewebe kunstharzgebundene unidirektionale Stränge (22) aus Kohlenstoffasern angeordnet sind, die sich in Längsrichtung der Holme über deren Länge erstrecken, und daß wenigstens eine weitere, sich über die ganze Länge der Holme erstreckende Schicht aus einem kunstharzgebundenen Fasergeflecht oder -gewebe als Außenschicht (24) über den unidirektionalen Fasersträngen (22) vorgesehen iSt."-

2. Gabelbaum nach Anspruch 1, dadurch gekennzeichnet, daß die unidirektionalen Faserstränge (22) in Form von vorher ausgehärteten Streifen aus kunstharzgebundenen Kohlenstoffasern aufgebracht sind.

3. Gabelbaum nach Anspruch 1 oder 2, dadurch gekennzeichnet, daß der Kern (12) an der Innenseite und der Außenseite mit flachen Nuten (14) zur Aufnahme der kunstharzgebundenen unidirektionalen Stränge (22) aus Kohlenstoffasern versehen ist.

4. Gabelbaum nach einem der Ansprüche 1 bis 3, dadurch gekennzeichnet, daß das Fasergeflecht oder -gewebe (24) der Außenschicht aus Polyester- oder Polyamidfasern besteht.

5. Gabelbaum nach einem der Ansprüche 1 bis 4, dadurch gekennzeichnet, daß der Kern (12) aus geschäumtem Polystyrol besteht.

6. Gabelbaum nach einem der Ansprüche 1 bis 5, dadurch gekennzeichnet, daß an den Enden der Holme (4, 6) Buchsen (47) zur Verbindung der Holme mit den vorderen und hinteren Gabelbaumendstücken (48) eingeformt sind.

7. Gabelbaum nach einem der Ansprüche 1 bis 5, dadurch gekennzeichnet, daß die Gabelbaumendstücke (28) einen Formkern aus Hartschaum aufweisen, der mit einer Schicht (30) aus einem kunstharzgebundenen Fasergeflecht oder -gewebe versehen ist und wenigstens auf der Außenseite mit einer flachen Nut zur Aufnahme eines vorher ausgehärteten Streifens (36) aus kunstharzgebundenen unidirektionalen Kohlenstoffasern versehen ist, der über die Endflächen (28) der Formkerne so hinausgeführt ist, daß die stumpf gegen die Endflächen (26) der Holme stoßenden Endstücke über die Streifen (36) mit den Holmen verschäftet sind und daß die Holmenden und die Endstücke mit einer Außenschicht (38) aus kunstharzgebundenem Gewebe oder Geflecht versehen sind.

8. Gabelbaum nach Anspruch 7, dadurch gekennzeichnet, daß die Außenschicht (38) als Gewebeschlauch ausgebildet ist.

9. Gabelbaum nach Anspruch 7, dadurch gekennzeichnet, daß als Außenschicht (38) eine unter einem Winkel zwischen 30° und 60° gewickelte gewebte Binde (40) vorgesehen ist.

10. Gabelbaum nach Anspruch 9, dadurch gekennzeichnet, daß zwei gegenläufig gewickelte Binden (40) als Außenschicht (38) vorgesehen sind.

11. Gabelbaum nach einem der Ansprüche 7 bis 10, dadurch gekennzeichnet, daß im vorderen Gabelbaumendstück (8, 28) senkrechte Tampenführungsrohre (32) einlaminiert sind.

12. Gabelbaum nach einem der Ansprüche 7 bis 11, dadurch gekennzeichnet, daß in dem hinteren Gabelbaumendstück (10, 46) fluchtende horizontale Rohre für die Aufnahme eines Achsbolzens (60) für Segelspannrollen (58) einlaminiert sind.

13. Gabelbaum nach einem der Ansprüche 7 bis 11, dadurch gekennzeichnet, daß im hinteren Gabelbaumendstück (10, 46) in der Symmetrieachse des Gabelbaums (2) ein Führungsrohr (66) mit senkrechter Achse zur Aufnahme eines Achsbolzens (61) einlaminiert ist, auf dem beidseitig Segelspannrollen (59) gelagert sind.

14. Gabelbaum nach Anspruch 13, dadurch gekennzeichnet, daß das Führungsrohr (66) radial durch eine Fadenwicklung (68) gehaltert ist, die über die äußere Endkrümmung des Gabelbaumendstückes (46). geführt ist.

15. Gabelbaum nach Anspruch 1, dadurch gekennzeichnet, daß die innere Schicht (20) und/ oder die äußere Schicht (24) aus Fasergeflechtschlauch besteht.

## Claims

1. Boom of the wishbone-type for sailing boards, where the spars have a core, which is surrounded by a plurality of layers of a synthetic-resin. bonded fibre braiding or fabric with strands intersecting at an angle of between 30° and 60° to the longitudinal extension of the spars, and the spars are connected by means of boom end pieces, characterised in that the core (12) of the spars (4, 6) is composed of a rigid foam and has essentially plane surfaces (15) on the inside of the spars facing the sail and on the outside of the spars turned away from the sail, said plane surfaces extending across a significant section of the length of the core, in that on these plane surfaces (15) on a first layer (20) of synthetic-resin bonded fibre braiding or fabric there are arranged synthetic-resin bonded unidirectional strands (22) of carbon fibres, which extend in the longitudinal direction of the spars across the length thereof, and in that there is provided as an outer layer (24) above the unidirectional fibre strands (22) at least one additional layer from a synthetic-resin bonded fibre braiding or fabric, which extends across the entire length of the spars.

2. Boom according to Claim 1, characterised in that the unidirectional fibre strands (22) are applied in the form of previously cured strips from synthetic-resin bonded carbon fibres.

3. Boom according to Claim 1 or 2, characterised in that the core (12) is provided on the inside and the outside with flat grooves (14) for holding the synthetic-resin bonded unidirectional strands (22) of carbon fibres.

4. Boom according to any of the Claims 1 to 3, characterised in that the fibre braiding or fabric (24) of the outer layer is composed of polyester-or polyamide fibres.

5. Boom according to any of the Claims 1 to 4, characterised in that the core (12) is composed of foam polystyrene.

6. Boom according to any of the Claims 1 to 5, characterised in that there are designed at the ends of the spars (4, 6) sleeves (47) for connecting the spars with the front and rear boom end pieces (46).

7. Boom according to any of the Claims 1 to 5, characterised in that the boom end pieces (28) have a shaped core made out of rigid foam, which is provided with a layer (30) of a synthetic-resin bonded fibre braiding or fabric and which is provided at least on the outside with a flat groove for holding a previously cured strip (36) from synthetic-resin bonded unidirectional carbon fibres, which passes beyond the end faces (26) of the shaped cores such that the end pieces butting against the end faces (26) of the spars are fitted with the spars via the strips (36) and that the spar ends and the end pieces are provided with an outer layer (38) of synthetic-resin bonded fabric or braiding.

8. Boom according to Claim 7, characterised in that the outer layer (38) is designed as a fabric tube.

9. Boom according to Claim 7, characterised in that there is provided as an outer layer (38) a woven binding (40) wound at an angle of between 30° and 60°.

10. Boom according to Claim 9, characterised in that two bindings (40) wound in opposite directions are provided as an outer layer (38).

11. Boom according to any of the Claims 7 to 10, characterised in that perpendicular rope gud- ing tubes (32) are laminated into the front boom end piece (8, 28).

12. Boom according to any of the Claims 7 to 11, characterised in that in the rear boom end piece (10, 46) there are laminated aligned horizontal tubes for holding a pivot pin (60) for sail tension rollers (58).

13. Boom according to any of the Claims 7 to 11, characterised in that in the rear boom end piece (10, 46) in the axis of symmetry of the boom (2) there is laminated a guide tube (66) with perpendicular axis for holding a pivot pin (61), on either side of which are positioned sail tension rollers (59).

14. Boom according to Claim 13, characterised in that the guide tube (66) is supported radially by a thread winding (68), which is guided across the outer end curvature of the boom end piece (46).

15. Boom according to Claim 1, characterised in that the inner layer (20) and/or the outer layer (24) is formed by fibre braided tube.

## Revendications

1. Wishbone pour planche à voile, dans lequel les montants comportent une âme entourée de plusieurs couches d'un treillis ou d'un tissu de fibres liées à l'aide d'une résine synthétique avec des écheveaux de fibres se croisant selon un angle compris entre 30° et 60° par rapport à la direction longitudinale des montants, et les montants étant réunis par des pièces terminales de wishbone, caractérisé en ce que l'âme (12) des montants (4, 6) est constituée d'une mousse dure et présente, sur le côté interne tourné vers la voile et sur le côté externe éloigné de celle-ci, des montants, des surfaces sensiblement planes (15), qui s'étendent sur une partie importante de la hauteur de l'âme, en ce que sur ces surfaces planes (15) sont disposées sur une première couche (20) en treillis ou en tissu de fibres liées par de le résine synthétique des écheveaux unidirectionnels (22) en fibres de carbone, qui s'étendent dans la direction longitudinale des montants sur la longueur de ceux-ci, et en ce qu'au moins une autre couche s'étendant sur toute la longueur des montants en treillis ou tissu de fibres liées par une résine synthétique est prévue en tant que couche externe (24) au-dessus des écheveaux de fibres unidirectionnelles (22).

2. Wishbone selon la revendication 1, caractérisé en ce que les écheveaux de fibres unidirectionnelles (22) sont appliqués sous la forme de bandes préalablement durcies en fibres de carbone liées par de la résine synthétique.

3. Wishbone selon la revendication 1 ou 2, caractérisé en ce que l'âme (12) est munie sur le côté interne et sur le côté externe de rainures plates (14) en vue de la réception des écheveaux unidirectionnels (22) liés par de la résine synthétique en fibres de carbone.

4. Wishbone selon une des revendications 1 à 3, caractérisé en ce que le treillis ou le tissu de fibres (24) de la couche externe se compose de fibres de polyester ou de polyamide.

5. Wishbone selon une des revendications 1 à 4, caractérisé en ce que l'âme (12) est en mousse de polystyrène.

6. Wishbone selon une des revendications 1 à 5, caractérisé en ce qu'aux extrémités des montants (4, 6) sont façonnées des douilles (47) en vue de la liaison des montants avec les parties terminales antérieure et postérieure (46) du wishbone.

7. Wishbone selon une des revendications 1 à 5, caractérisé en ce que les parties terminales du wishbone (28) comportent un noyau en mousse dure, qui est muni d'une couche (30) en treillis ou tissu de fibres liées par de la résine synthétique et est muni au moins sur le côté externe d'une rainure plate en vue de la réception d'une bande

(36) préalablement durcie en fibres de carbone unidirectionnelles liées par de la résine synthétique, qui s'étend au-dessus des surfaces terminales (26) des noyaux de sorte que les parties terminales venant en butée des surfaces terminales (26) des montants sont montées au-dessus des bandes (36) avec les montants et en ce que les extrémités des montants et les parties terminales sont munies d'une couche externe (38) en tissu ou en treillis lié à l'aide de résine synthétique.

8. Wishbone selon la revendication 7, caractérisé en ce que la couche externe (38) est réalisée sous la forme d'une gaine de tissu.

9. Wishbone selon la revendication 7, caractérisé en ce qu'en tant que couche externe (38) est prévue une bande tissée (40) selon un angle compris entre 30° et 60°.

10. Wishbone selon la revendication 9, caractérisé en ce que deux bandes (40) enroulées en sens contraires sont prévues en tant que couche externe (38).

11. Wishbone selon une des revendications 7 à 10, caractérisé en ce que dans la pièce terminale antérieure (8, 28) du wishbone sont incorporés des tubes de guidage verticaux (32).

12. Wishbone selon une des revendications 7 à 11, caractérisé en ce que dans la partie terminale postérieure (10, 46) du wishbone sont incorporés des tubes horizontaux affleurants en vue de la réception d'un pivot (60) pour des galets tendeurs (58) de la voile.

13. Wishbone selon une des revendications 7 à 11, caractérisé en ce que dans la pièce terminale postérieure (10, 46) du wishbone est incorporé, dans l'axe de symétrie du wishbone (2), un tube de guidage (66) avec un axe vertical en vue de la réception d'un pivot (61) sur lequel sont disposés de part et d'autre des galets tendeurs (59) pour la voile.

14. Wishbone selon la revendication 13, caractérisé en ce que le tube de guidage (66) est maintenu radialement par un enroulement de fibres (68), qui est guidé au-dessus de la courbure terminale extérieure de la pièce terminale (46) du wishbone.

15. Wishbone selon la revendication 1, caractérisé en ce que la couche interne (20) et/ou la couche externe (24) est constituée d'une gaine en treillis de fibres.
